# EUROPÄISCHE PATENTANMELDUNG

(11) **EP 4 778 737 A1**
(43) Veröffentlichungstag der Anmeldung: **22.07.2026**
(21) Anmeldenummer: 26152076.1
(22) Anmeldetag: 15.01.2026
(51) Int. Cl.: B42D 25/351, B41M 3/14, B42D 25/364, B42D 25/378

(54) **OPTISCH VARIABLES SICHERHEITSELEMENT, WERTDOKUMENT UND HERSTELLUNGSVERFAHREN**

(30) Priorität: 16.01.2025 DE 102025101526
(71) Anmelder: Giesecke+Devrient Currency Technology GmbH, 81677 München (DE)
(72) Erfinder: SCHERER, Maik, 81677 München (DE); SCHERER, Kai, 81677 München (DE); MAAK, Christian, 81677 München (DE); HOFFMÜLLER, Winfried, 81677 München (DE)
(74) Vertreter: Patentanwälte Geyer, Fehners & Partner mbB

(57) **Zusammenfassung**

Es ist ein optisch variables Sicherheitselement zur Absicherung von Sicherheitspapieren, Wertdokumenten und anderen Wertgegenständen offenbart, das einen Substratkörper (2), der eine Vorderseite (4) und eine Rückseite (6) hat, und eine Druckschicht (8) aufweist, die auf die Vorderseite (4) des Substratkörpers (2) aufgebracht ist und erste Pigmente (10) und zweite Pigmente (12) enthält. Die ersten Pigmente (10) weisen vernetzte, cholesterische Flüssigkristalle auf, erzeugen eine erste Farbe in einem ersten Betrachtungsrichtungswinkelbereich und sind in einem zweiten Betrachtungswinkelbereich transparent. Die zweiten Pigmente (12) weisen vernetzte, cholesterische Flüssigkristalle auf, erzeugen eine zweite, andere Farbe im zweiten Betrachtungswinkelbereich und sind im ersten Betrachtungswinkelbereich transparent, sodass die ersten Pigmente (10) und die zweiten Pigmente (12) in Kombination einen Farbkippeffekt erzeugen, und unter der Druckschicht (8) ist ein lichtabsorbierender Untergrund vorgesehen.

## Beschreibung

Die Erfindung betrifft ein optisch variables Sicherheitselement zur Absicherung von Sicherheitspapieren, Wertdokumenten und anderen Wertgegenständen, das einen Substratkörper, der eine Vorderseite und eine Rückseite hat, und eine Druckschicht, die auf die Vorderseite des Substratkörpers aufgebracht ist und erste und zweite Pigmente umfasst, aufweist. Die ersten Pigmente weisen vernetzte, cholesterische Flüssigkristalle auf, erzeugen eine erste Farbe in einem ersten Betrachtungswinkelbereich und sind in einem zweiten Betrachtungswinkelbereich transparent. Die Erfindung betrifft auch ein Verfahren zur Herstellung eines solchen Sicherheitselements und einen entsprechend ausgestaltetes Wertdokument.

Wertdokumente werden zur Absicherung oft mit Sicherheitselementen mit einem betrachtungswinkelabhängigen Effekt versehen, die eine Überprüfung der Echtheit des Wertdokuments gestatten und zugleich die Fälschungssicherheit erhöhen, da sie selbst mit modernsten Kopiergeräten nicht reproduziert werden können. Zur Erzeugung dieses betrachtungswinkelabhängigen Effekts werden Effektpigmente, sogenannte Colourshift-Pigmente verwendet. Sie sind optisch variable Pigmente, die dem Betrachter aufgrund ihres Mehrschichtaufbaus unter unterschiedlichen Betrachtungswinkeln einen unterschiedlichen Bildeindruck vermitteln und beispielsweise je nach Betrachtungswinkel einen anderen Farb- oder Helligkeitseindruck zeigen. Die Effektpigmente können beispielsweise in das Substrat des Wertdokuments integriert sein oder auf das Substrat aufgebracht werden, beispielsweise in Form einer Tinte. Dabei befinden sich die Effektpigmente in einem Bindemittel und können so problemlos verdruckt werden.

Die Reflexionsspektren dieser Effektpigmente weisen meist mehrere Bänder auf. Bei vielen Farbwechseln ist eine optisch resultierende Farbe daher sowohl in Aufsicht als auch in Kippung eine Überlagerung mehrerer Bänder. Beispielsweise haben Blau-Rot-Pigmente ein reflektierendes Band im blauen und im roten Bereich des sichtbaren Spektrums. Da das menschliche Auge jedoch im roten Spektralbereich nicht so sensitiv ist, erscheint das Rot für den Betrachter als unattraktiv.

Eine Bandbreite einzelner Peaks im Reflexionsspektrum wird definiert über Halbwertsbreiten des jeweiligen Peaks im Reflexionsspektrum, d.h. eine Breite in nm bei halber Intensität (Höhe). Bei Reflexionsspektren erster Ordnung liegt die Halbwertsbreite typischerweise im Bereich von 80 bis 120 nm. Die Halbwertsbreite wird mit höherer Ordnung im Allgemeinen geringer.

Werden die beschriebenen farbkippende Pigmente in einem Sicherheitsfaden oder in optisch variablen (magnetischen oder nicht magnetischen) Tinten verwendet, erscheint der vom Betrachtungswinkel abhängige Farbwechsel relativ dunkel und ist somit nur schwer erkennbar. Dies resultiert daraus, dass beispielsweise bei Blau-Rot-Pigmenten die rote Kippfarbe meist sehr dunkel ist, da sie von der in Aufsicht sichtbaren blauen Farbe deutlich erkennbar überlagert wird - es mangelt an der Farbreinheit.

Es liegt der Erfindung die Aufgabe zugrunde, ein gattungsgemäßes Sicherheitselement anzugeben, das die Nachteile des Standes der Technik vermeidet und das insbesondere die Erzeugung von Farbkippeffekten mit Farbwechseln zwischen Farben hoher Farbreinheit ermöglicht und damit den optischen Effekt attraktiver macht.

Diese Aufgabe wird durch die Merkmale der unabhängigen Ansprüche gelöst. Weiterbildungen der Erfindung sind Gegenstand der abhängigen Ansprüche.

Es ist ein optisch variables Sicherheitselement zur Absicherung von Sicherheitspapieren, Wertdokumenten und anderen Wertgegenständen vorgesehen. Das Sicherheitselement weist einen Substratkörper auf, der eine Vorderseite und eine Rückseite hat. Als Substratkörper können Polymersubstrate, wie beispielsweise PET-Substrate, Papiersubstrate oder kombinierte Papier- und Polymersubstrate eingesetzt werden.

Auf die Vorderseite des Substratkörpers ist eine Druckschicht aufgebracht, die erste Pigmente und zweite Pigmente enthält. Die ersten Pigmente weisen vernetzte, cholesterische Flüssigkristalle auf und erzeugen eine erste Farbe in einem ersten Betrachtungswinkelbereich; in einem zweiten Betrachtungswinkelbereich sind sie transparent. Auch die zweiten Pigmente weisen vernetzte cholesterische Flüssigkristalle auf. Sie sind aber im ersten Betrachtungswinkelbereich transparent und erzeugen im zweiten Betrachtungswinkelbereich eine andere, zweite Farbe. Sowohl die ersten, als auch die zweiten Pigmente weisen also vernetzte, cholesterische Flüssigkristalle auf. Sie sind charakterisiert durch ihre Helizität (rechts- oder linksdrehend) und das Reflexionsmaximum - sie weisen richtungsabhängige (anisotrope) Eigenschaften, wie ein Kristall, auf. Das Reflexionsmaximum hängt von der Verdrillerkonzentration bei der Herstellung ab. Sowohl bei den ersten Pigmenten als auch bei den zweiten Pigmenten handelt es sich also um cholesterische Flüssigkristallplättchen. Für die ersten Pigmente wird ein Aufsichtsmaximum von 720-730 nm eingestellt. Hierfür werden 38,5 g nematische Flüssigkristalle und 1,46 g Verdriller gemischt, sodass eine Verdrillerkonzentration bezogen auf den Festkörper nach der Trocknung etwa 3,7 % beträgt. Für die zweiten Pigmente wird ein Aufsichtsmaximum von 430-440 nm eingestellt. Hierfür werden 38,5 g nematische Flüssigkristalle und 2,45 g Verdriller gemischt, sodass eine Verdrillerkonzentration bezogen auf den Festkörper nach der Trocknung etwa 6 % beträgt.

Aufgrund des Zusammenspiels der ersten Pigmente und der zweiten Pigmente entsteht ein Farbkippeffekt von der ersten Farbe zur zweiten Farbe, der den betrachtungswinkelabhängigen Farbkippeffekt von klassischen Colourshift-Pigmenten mit Mehrschichtaufbau mit einer höheren Farbreinheit, also einer gesteigerten optischen Attraktivität nachbildet.

Obwohl die ersten und zweiten Pigmente gegenüber den Colourshift-Pigmenten eine geringere Intensität der reflektierten Wellenlänge aufweisen, kann die optische Attraktivität gesteigert werden, denn einerseits weisen die erfindungsgemäßen Pigmente nur ein Band zirkular polarisierten Lichtes auf, das dazu relativ schmal ist, sodass Farben mit erhöhter Farbreinheit erzeugt werden können. Andererseits ist unter der Druckschicht ein lichtabsorbierender Untergrund vorgesehen, der z.B. schwarz ist. Dieser kann bevorzugt dadurch erzeugt werden, dass in Bereichen, in denen die Druckschicht aufgebracht ist, der Substratkörper eine lichtabsorbierende Vorderseite aufweist. Weiter bevorzugt kann zusätzlich oder alternativ zwischen der Druckschicht und dem Substratkörper eine Hintergrundschicht angeordnet sein, deren zur Druckschicht hin weisende Seite lichtabsorbierend, z.B. schwarz ist. Der lichtabsorbierende Untergrund ermöglicht es, mit den ersten und den zweiten Pigmenten in der darüberliegenden Druckschicht eine gute Farbsättigung zu erreichen.

Bevorzugt umfasst die Druckschicht ein Bindemittel, das oxidativ trocknende Öle aufweist. Unabhängig vom verwendeten Bindemittel sind die ersten und die zweiten Pigmente in der Druckschicht enthalten. Es werden beispielsweise erste Pigmente verwendet, die im ersten Betrachtungswinkelbereich ein Reflexionsmaximum im blauen/violetten Spektralbereich haben, das beim Kippen in den zweiten Betrachtungswinkelbereich in den nicht sichtbaren UV-Bereich wandert. Dazu werden beispielsweise zweite Pigmente kombiniert, die im ersten Betrachtungswinkelbereich ein Reflexionsmaximum im IR-Bereich haben, das beim Kippen in den zweiten Betrachtungswinkelbereich vom nicht sichtbaren IR-Bereich in den roten Wellenlängenbereich wandert. Besonders bevorzugt umfasst der erste Betrachtungswinkelbereich eine senkrechte Betrachtungsrichtung und der zweite Betrachtungswinkelbereich eine schräge Betrachtungsrichtung von 45° zur Oberfläche des Substratkörpers.

Besonders bevorzugt haben die ersten Pigmente ein Reflexionsmaximum im ersten Betrachtungswinkelbereich von 400 bis 470 nm und im zweiten Betrachtungswinkelbereich von 320 bis 380 nm und die zweiten Pigmente ein Reflexionsmaximum im ersten Betrachtungswinkelbereich von 700 bis 770 nm und im zweiten Betrachtungswinkelbereich von 620 bis 680 nm. Mit derartigen ersten und zweiten Pigmenten lässt sich ein betrachtungswinkelabhängiger Farbkippeffekt von Blau zu Rot erzeugen, der aufgrund des schwarzen Untergrunds in seiner Farbsättigung verstärkt wird.

Bevorzugt weist die Druckschicht eine erste Teildruckschicht und eine darüber liegende zweite Teildruckschicht auf, wobei die erste Teildruckschicht die ersten Pigmente und die zweite Teildruckschicht die zweiten Pigmente umfasst. Besonders bevorzugt weist die Druckschicht über der zweiten Teildruckschicht eine dritte Teildruckschicht und eine darüber liegende vierte Teildruckschicht auf, wobei die dritte Teildruckschicht dritte Pigmente und die vierte Teildruckschicht vierte Pigmente umfasst. Jede der Druckschichten kann dabei ein anderes Bindemittel enthalten, es können aber auch dieselben Bindemittel verwendet werden. Durch die Zugabe von dritten und vierten Pigmenten können zwar grundsätzlich Überlagerungen von Farben entstehen, die einen Farbkippeffekt unattraktiver erscheinen lassen könnten, durch eine gezielte Zugabe von weiteren Pigmenten können aber auch die Banden verbreitert werden, was wiederum die Attraktivität des Farbkippeffektes steigert.

Da die ersten Pigmente und die zweiten Pigmente für die jeweils anderen Wellenlängen, die nicht reflektiert werden, transparent sind, ist es egal, welche der Teildruckschichten oben und unten liegt; ihre Reihenfolge kann also auch getauscht werden. Bevorzugt ist es auch möglich, die ersten Pigmente und die zweiten Pigmente in einem Bindemittel einer einzigen Druckschicht vorzusehen. Dies reduziert den Herstellungsaufwand und damit verbunden die Herstellungskosten, denn es ist nur ein einziger Druckschritt erforderlich.

Es versteht sich, dass es auch möglich ist, die beiden genannten Ausführungsformen der Druckschicht zu kombinieren. Es ist besonders bevorzugt auch möglich, auf eine Druckschicht, die erste Pigmente und zweite Pigmente gleichermaßen enthält, eine weitere Druckschicht aufzudrucken, die ausschließlich zweite Pigmente oder ausschließlich erste Pigmente enthält, um so den optischen Effekt der darunterliegenden Druckschicht zusätzlich zu verstärken und damit den optischen Eindruck zu verbessern.

Sowohl durch eine Schichtdicke der Druckschicht(en) als auch durch die Verwendung von linksdrehenden und/oder rechtsdrehenden Pigmenten für die ersten und/oder zweiten Pigmente lassen sich die relativen Intensitäten des blauen und des roten Peaks im Reflexionsspektrum beeinflussen.

Die Schichtdicke der Druckschicht kann so gewählt werden, dass nicht der volle Anteil des Lichtes einer Polarisation reflektiert wird. Je dünner die Druckschicht ist, desto geringer ist die Reflexion, bis ab einer bestimmten Schichtdicke die maximale Reflexion erreicht wird. Die Intensität eines Pigments bei Verwendung einer Helizität kann zwischen 10% und 60% eingestellt werden. Besonders bevorzugt hat die Druckschicht eine Schichtdicke von 1 µm bis 4 µm.

Bei Pigmenten unter Verwendung einer Helizität liegt das Reflexionsmaximum zwischen 10% und 60%. Bei Verwendung beider Helizitäten (links- und rechtsdrehend) kann das Reflexionsmaximum des ersten und/oder des zweiten Pigments um bis zu 100% erhöht werden. Durch die Verwendung von IR (transparent) nach Rot Pigmenten als beider Helizitäten als erste Pigmente kann die Farbe Rot im Vergleich zur blauen Farbe der zweiten Pigmente verstärkt werden. Über das Mengenverhältnis der ersten zu den zweiten Pigmenten lassen sich also direkt die Intensitäten der jeweiligen Reflexionspeaks dieser Pigmente zueinander beeinflussen.

Die ersten und die zweiten Pigmenten werden folgendermaßen hergestellt: Auf eine PET-Folie wird zunächst ein wasserlöslicher Releaselack aufgebracht. Zu nematischen Flüssigkristallen wird ein Verdriller zugegeben, sodass cholesterische Flüssigkristallschichten entstehen. Die Flüssigkristalle werden dann in einer Nassfilmdicke von 6 µm bis 20 µm auf die PET-Folie aufgerakelt, anschließend bei 80°C physikalisch getrocknet und mittels UV-Strahlung vernetzt. Aufgrund der Releaseschicht kann die Flüssigkristallschicht anschließend mit Wasser abgelöst und anschließend mit einer Ultraschallmühle gemahlen werden, sodass die Pigmente entstehen. Besonders bevorzugt haben die auf diese Weise hergestellten Pigmente eine maximale Abmessung von 50 µm.

Bevorzugt umfasst das Sicherheitselement zusätzlich einen Blaulichtabsorber. Dieser kann der Druckschicht in einer Konzentration von 0,5% bis 10% zugesetzt sein. Es kann aber auch über der Druckschicht eine transparente Schicht vorgesehen sein, die einen Blaulichtabsorber in einer Konzentration von 0,5% bis 10% enthält. Als Blaulichtabsorber kann beispielsweise Ethyl-2-cyan-3-(4-hydroxy-3-methoxyphenyl)acrylat verwendet werden.

Der Blaulichtabsorber absorbiert Licht unterhalb einer bestimmten Wellenlänge und verringert damit die Transmission. Durch Einsatz eines solchen Blauabsorbers gelangt dadurch weniger blaues Licht vom jeweiligen Pigment in das Auge des Betrachters. Blau wird also im Vergleich zu Rot abgeschwächt. Dies ermöglicht die Erzeugung von Farben mit höherer Farbreinheit und verbessert damit den optischen Effekt.

Der erfindungsgemäße optische Effekt wurde nun beispielhaft anhand einer Farbkippung von Blau zu Rot erläutert. Es versteht sich, dass auch beliebige andere Farbwechsel, wie beispielsweise Grün zu Magenta oder Magenta zu Grün, möglich sind.

Besonders bevorzugt ist das optisch variable Sicherheitselement ein Foliensicherheitselement, wie etwa ein Sicherheitsfaden, ein Sicherheitsband oder ein Sicherheitspatch. Es kann dann problemlos als Transferelement auf ein Wertdokument appliziert werden.

Es ist ebenfalls ein Wertdokument, wie eine Banknote, ein Scheck, eine Kredit- oder sonstige Zahlungskarte, eine Ausweiskarte oder dergleichen, mit dem beschriebenen optisch variablen Sicherheitselement vorgesehen. Es versteht sich, dass das Wertdokument auf dieselben bereits beschriebenen Arten modifiziert werden kann, wie das optisch variable Sicherheitselement.

Hier ist es gleichermaßen möglich, die beschriebene Druckschicht direkt auf das Wertdokument zu applizieren.

Ebenfalls vorgesehen ist ein Verfahren zur Herstellung des eingehend beschriebenen optisch variablen Sicherheitselements, bei dem ein Substratkörper, der eine Vorderseite und eine Rückseite hat, bereitgestellt wird, und eine Druckschicht, die erste Pigmente und zweite Pigmente enthält, auf die Vorderseite des Substratkörpers aufgebracht wird. Die ersten Pigmente weisen vernetzte, cholesterische Flüssigkristalle auf, wobei eine erste Farbe in einem ersten Betrachtungsrichtungswinkelbereich erzeugt wird und die ersten Pigmente in einem zweiten Betrachtungswinkelbereich transparent sind. Die zweiten Pigmente weisen vernetzte, cholesterische Flüssigkristalle auf, wobei eine zweite, andere Farbe im zweiten Betrachtungswinkelbereich erzeugt wird und die zweiten Pigmente im ersten Betrachtungswinkelbereich transparent sind, sodass von den ersten Pigmenten und den zweiten Pigmenten in Kombination ein Farbkippeffekt erzeugt wird. Zusätzlich ist unter der Druckschicht ein lichtabsorbierender, z.B. ein schwarzer Untergrund vorgesehen.

Es versteht sich, dass das Verfahren zur Herstellung des optisch variablen Sicherheitselements auf dieselben bereits beschriebenen Arten modifiziert werden kann, wie das optisch variable Sicherheitselement und das Wertdokument.

Es ist ein optisch variables Sicherheitselement zur Absicherung von Sicherheitspapieren, Wertdokumenten und anderen Wertgegenständen offenbart, das einen Substratkörper (2), der eine Vorderseite (4) und eine Rückseite (6) hat, und eine Druckschicht (8) aufweist, die auf die Vorderseite (4) des Substratkörpers (2) aufgebracht ist und erste Pigmente (10) und zweite Pigmente (12) enthält. Die ersten Pigmente (10) weisen vernetzte, cholesterische Flüssigkristalle auf, erzeugen eine erste Farbe in einem ersten Betrachtungsrichtungswinkelbereich und sind in einem zweiten Betrachtungswinkelbereich transparent. Die zweiten Pigmente (12) weisen vernetzte, cholesterische Flüssigkristalle auf, erzeugen eine zweite, andere Farbe im zweiten Betrachtungswinkelbereich und sind im ersten Betrachtungswinkelbereich transparent, sodass die ersten Pigmente (10) und die zweiten Pigmente (12) in Kombination einen Farbkippeffekt erzeugen, und unter der Druckschicht (8) ist ein lichtabsorbierender Untergrund vorgesehen.

Nachfolgend wird die Erfindung anhand von Ausführungsbeispielen unter Bezugnahme auf die beigefügten Zeichnungen, die ebenfalls erfindungswesentliche Merkmale offenbaren, noch näher erläutert. Diese Ausführungsbeispiele dienen lediglich der Veranschaulichung und sind nicht als einschränkend auszulegen. Beispielsweise ist eine Beschreibung eines Ausführungsbeispiels mit einer Vielzahl von Elementen oder Komponenten nicht dahingehend auszulegen, dass alle diese Elemente oder Komponenten zur Implementierung notwendig sind. Vielmehr können andere Ausführungsbeispiele auch alternative Elemente und Komponenten, weniger Elemente oder Komponenten oder zusätzliche Elemente oder Komponenten enthalten. Elemente oder Komponenten verschiedener Ausführungsbespiele können miteinander kombiniert werden, sofern nichts anderes angegeben ist. Modifikationen und Abwandlungen, welche für eines der Ausführungsbeispiele beschrieben werden, können auch auf andere Ausführungsbeispiele anwendbar sein. Zur Vermeidung von Wiederholungen werden gleiche oder einander entsprechende Elemente in verschiedenen Figuren mit gleichen Bezugszeichen bezeichnet und nicht mehrmals erläutert. In den Figuren zeigen:
- Fig. 1: eine erste Ausführungsform eines optisch variablen Sicherheitselements in Schnittdarstellung,
- Fig. 2: eine zweite Ausführungsform eines optisch variablen Sicherheitselements in Schnittdarstellung,
- Fig. 3: ein Reflexionsspektrum von Colourshift-Pigmenten,
- Fig. 4: ein Reflexionsspektrum von ersten Pigmenten, die vernetzte, cholesterische Flüssigkristalle aufweisen,
- Fig. 5: ein Reflexionsspektrum von zweiten Pigmenten, die vernetzte, cholesterische Flüssigkristalle aufweisen, und
- Fig. 6: ein Transmissionsspektrum eines Blauabsorbers.

Strukturen, die sich strukturell oder funktionell entsprechen sind in den Figuren jeweils mit dem gleichen Bezugszeichen versehen.

Die Fig. 1 zeigt eine erste Ausführungsform eines Sicherheitselements 1 in Schnittdarstellung. Auf einen Substratkörper 2, der eine Vorderseite 4 und eine Rückseite 6 hat, ist eine Druckschicht 8 aufgebracht.

Der Substratkörper 2 kann beispielsweise ein Polymersubstrat, wie ein PET-Substrat sein, aber auch Papiersubstrate oder kombinierte Papier-Polymersubstrate sind möglich.

Die Druckschicht 8 weist eine Vielzahl von ersten Pigmenten 10 und zweiten Pigmenten 12 in einem Bindemittel 14 auf. Die ersten Pigmente 10 weisen vernetzte, cholesterische Flüssigkristalle auf. Sie erzeugen einen ersten Farbkippeffekt, dadurch, dass sie eine erste Farbe in einem ersten Betrachtungswinkelbereich erzeugen und in einem zweiten Betrachtungswinkelbereich transparent sind. Die zweiten Pigmente 12 weisen ebenfalls vernetzte, cholesterische Flüssigkristalle auf. Sie erzeugen einen zweiten Farbkippeffekt, dadurch, dass sie eine von der ersten Farbe unterschiedliche zweite Farbe im zweiten Betrachtungswinkelbereich erzeugen und im ersten Betrachtungswinkelbereich transparent sind. Die beiden Pigmente 10,12 erzeugen also sowohl für sich genommen einen Farbkippeffekt (von transparent zu farbig bzw. von farbig zu transparent), als auch einen Farbkippeffekt in Kombination (von der ersten Farbe zur zweiten Farbe). Unter Transparent ist in diesem Sinne keine Reflexion für das menschliche Auge im sichtbaren Spektralbereich zu verstehen.

Zwischen der Druckschicht 8 und dem Substratkörper 2 ist eine schwarze Hintergrundschicht 13 vorgesehen, welche als schwarzer Untergrund dient und die Farbsättigung der Druckschicht 8, insbesondere der Pigmente 10,12 verbessert.

In Fig. 1 ist eine erste Betrachtungsrichtung 16 und eine zweite Betrachtungsrichtung 18 angegeben. Die erste Betrachtungsrichtung 16 stellt eine senkrechte Betrachtungsrichtung (0°) dar und befindet sich im ersten Betrachtungswinkelbereich, die zweite Betrachtungsrichtung 18 stellt eine schräge Betrachtungsrichtung von 45° zur Oberfläche des Substratkörpers 2 dar und befindet sich im zweiten Betrachtungswinkelbereich. In diesem Ausführungsbeispiel zeigen die ersten Pigmente 10 in der ersten Betrachtungsrichtung 16 die Farbe Blau und sind in der zweiten Betrachtungsrichtung 18 transparent. Sie erzeugen also einen betrachtungswinkelabhängigen Farbkippeffekt von blau zu durchsichtig. Analog zeigen die zweiten Pigmente 12 einen zweiten betrachtungswinkelabhängigen Farbkippeffekt von durchsichtig zu Rot, dadurch, dass sie in der ersten Betrachtungsrichtung 16 transparent sind und in der zweiten Betrachtungsrichtung 18 eine rote Farbe aufweisen. In diesem Beispiel erzeugen also die ersten Pigmente 10 und die zweiten Pigmente 12 in Kombination einen Farbkippeffekt von Blau in Aufsicht zu Rot in Schrägbetrachtung.

In Fig. 2 ist eine zweite Ausführungsform des Sicherheitselements 1 in Schnittdarstellung dargestellt. Auf die Vorderseite 4 des Substratkörpers 2 ist wieder die Druckschicht 8 aufgebracht, wobei die Druckschicht in dieser Ausführungsform eine erste Teildruckschicht 20 und eine zweite Teildruckschicht 22 umfasst. Die erste Teildruckschicht 20 ist direkt auf die Vorderseite 4 Substratkörpers 2 aufgebracht und weist in einem ersten Bindemittel 24 die ersten Pigmente 10 auf. Auf die Oberfläche der ersten Teildruckschicht 20 ist die zweite Teildruckschicht 22 aufgebracht, die in einem zweiten Bindemittel 26 die zweiten Pigmente 12 enthält. Das erste Bindemittel 24 und das zweite Bindemittel 26 können dabei gleich sein, es können aber auch unterschiedliche Bindemittel verwendet werden.

Die ersten Pigmente 10 und die zweiten Pigmente 12 der Ausführungsform der Fig. 2 erzeugen denselben optischen Effekt wie die Pigmente 10,12 der Ausführungsform der Fig. 1 - sie erzeugen in Kombination einen Farbkippeffekt von Blau zu Rot. Dennoch ist der optische Effekt in der Ausführungsform der Fig. 2 attraktiver, da über der Druckschicht 8 eine transparente Schicht 27 angeordnet ist, die einen Blaulichtabsorber in einer Konzentration von 0.5% bis 10% enthält. Der Blaulichtabsorber absorbiert Licht unterhalb einer bestimmten Wellenlänge und verringert damit die Transmission. Dies ermöglicht die Erzeugung von Farben mit höherer Farbreinheit und verbessert damit den optischen Effekt. In dieser Ausführungsform ist zwar keine schwarze Hintergrundschicht 13 vorgesehen, der optische Effekt wird stattdessen dadurch verbessert, dass die Oberfläche des Substratkörpers unterhalb der Druckschicht schwarz ist.

Da die ersten Pigmente 10 und die zweiten Pigmente 12 für die jeweils anderen Wellenlängen, die nicht reflektiert werden, transparent sind, ist es egal, welche Teildruckschicht 20, 22 oben liegt. Gleichermaßen können die Pigmente 10, 12 vermischt in einer Druckschicht 8 vorliegen, ohne dass dadurch der optische Effekt negativ beeinfluss wird. Dadurch wird der Herstellungsaufwand minimiert und damit die Herstellungskosten gesenkt.

Veranschaulicht wird der optische Effekt in den Fig. 3 bis 5, die Messergebnisse für die Reflexion in Abhängigkeit von der Wellenlänge für bestimmte Pigmente zeigen.

Fig. 3 zeigt das Reflexionsspektrum in Abhängigkeit von der Wellenlänge von klassischen aus dem Stand der Technik bekannten Colourshift-Pigmenten, in diesem Fall mit einem Dreischichtaufbau einer Chrom-Schicht als Absorberschicht, einer SiO₂-Schicht als dielektrische Abstandsschicht und einer Aluminium Schicht als Reflektorschicht auf einem PET-Substrat. Eine erste Kurve 28 zeigt den Verlauf im ersten Betrachtungswinkelbereich (gemessen bei 8°) und eine zweite Kurve 30 den Verlauf im zweiten Betrachtungswinkelbereich (gemessen bei 45°). Es ist in Fig. 3 erkennbar, dass die Colourshift-Pigmente einen betrachtungswinkelabhängigen Farbwechsel von Blau zu Rot erzeugen, da sie einen blauen Peak im Bereich 400-500 nm, unabhängig vom Betrachtungswinkel, und einen roten Peak im Bereich 700-900 nm, der im Betrachtungswinkel von 45° sehr dunkel erscheint, haben. Dies resultiert daraus, dass der blaue Peak, bei diesem Betrachtungswinkel nicht vollständig im für das menschliche Auge unsichtbaren UV-Bereich verschwindet und gleichzeitig eine hohe Intensität hat - man nimmt eine Mischfarbe aus Blau und Rot wahr, die dunkel und unattraktiv wirkt.

Fig. 4 zeigt das Reflexionsspektrum in Abhängigkeit von der Wellenlänge von erfindungsgemäß verwendeten ersten Pigmenten 10. Eine dritte Kurve 32 zeigt den Verlauf im ersten Betrachtungswinkelbereich (gemessen bei 8°) und eine vierte Kurve 34 den Verlauf im zweiten Betrachtungswinkelbereich (gemessen bei 45°). Es ist erkennbar, dass die ersten Pigmente 10 einen Farbwechsel von transparent in Aufsicht zu Rot in Schrägbetrachtung aufweisen. Dies resultiert daraus, dass sich der Peak im ersten Betrachtungswinkelbereich im Infrarot-Bereich (bei 742 nm) befindet und damit für das menschliche Auge nicht wahrnehmbar ist; der rote Peak (bei 664 nm) im zweiten Betrachtungswinkelbereich hingegen ist sichtbar.

Fig. 5 zeigt das Reflexionsspektrum in Abhängigkeit von der Wellenlänge von erfindungsgemäß verwendeten zweiten Pigmenten 12. Eine fünfte Kurve 36 zeigt den Verlauf im ersten Betrachtungswinkelbereich (gemessen bei 8°) und eine sechste Kurve 38 den Verlauf im zweiten Betrachtungswinkelbereich (gemessen bei 45°). Es ist erkennbar, dass die zweiten Pigmente 12 einen Farbwechsel von Blau in Aufsicht zu transparent in Schrägbetrachtung aufweisen. Dies resultiert daraus, dass sich der Peak im ersten Betrachtungswinkelbereich im blauen Bereich (etwa bei 440 nm) befindet; der zweite Peak im zweiten Betrachtungswinkelbereich befindet sich hingegen im Wellenlängenbereich zwischen 350nm und 400 nm und damit im UV-Bereich, sodass er für das menschliche Auge nicht sichtbar ist.

Kombiniert man die beiden Pigmente 10,12, entsteht der beschriebene Kippeffekt, von Blau in Aufsicht zu Rot in Schrägbetrachtung- der optische Effekt ist klarer als bei den in Fig. 3 dargestellten Colourshift-Pigmenten und kann je nach Bedarf durch das Vorsehen eines schwarzen Untergrunds weiter intensiviert werden.

Fig. 6 zeigt das Transmissionsspektrum in Abhängigkeit von der Wellenlänge eines verwendbaren Blaulichtabsorbers Ethyl-2-cyan-3-(4-hydroxy-3-methoxyphenyl)acrylat. Dieser Blaulichtabsorber kann entweder direkt der Druckschicht 8 zugemischt sein oder er befindet sich in der transparenten Schicht 27 über der Druckschicht 8. Er sorgt dafür, dass die Farbreinheit der durch die Pigmente erzeugten Farben weiter verbessert wird.

### Bezugszeichenliste

- 1: Sicherheitselement
- 2: Substratkörper
- 4: Vorderseite
- 6: Rückseite
- 8: Druckschicht
- 10: erstes Pigment
- 12: zweites Pigment
- 13: Hintergrundschicht
- 14: Bindemittel
- 16: erste Betrachtungsrichtung
- 18: zweite Betrachtungsrichtung
- 20: erste Teildruckschicht
- 22: zweite Teildruckschicht
- 24: erstes Bindemittel
- 26: zweites Bindemittel
- 27: transparente Schicht
- 28: erste Kurve
- 30: zweite Kurve
- 32: dritte Kurve
- 34: vierte Kurve
- 36: fünfte Kurve
- 38: sechste Kurve
- 40: siebte Kurve

## Patentansprüche

1. Optisch variables Sicherheitselement zur Absicherung von Sicherheitspapieren, Wertdokumenten und anderen Wertgegenständen, das
- einen Substratkörper (2), der eine Vorderseite (4) und eine Rückseite (6) hat, und
- eine Druckschicht (8) aufweist, die auf die Vorderseite (4) des Substratkörpers (2) aufgebracht ist und erste Pigmente (10) und zweite Pigmente (12) enthält, wobei
- die ersten Pigmente (10) vernetzte, cholesterische Flüssigkristalle aufweisen, eine erste Farbe in einem ersten Betrachtungsrichtungswinkelbereich erzeugen und in einem zweiten Betrachtungswinkelbereich transparent sind, **dadurch gekennzeichnet, dass**
- die zweiten Pigmente (12) vernetzte, cholesterische Flüssigkristalle aufweisen, eine zweite, andere Farbe im zweiten Betrachtungswinkelbereich erzeugen und im ersten Betrachtungswinkelbereich transparent sind, sodass die ersten Pigmente (10) und die zweiten Pigmente (12) in Kombination einen Farbkippeffekt erzeugen, und
- unter der Druckschicht (8) ein lichtabsorbierender Untergrund vorgesehen ist.

2. Sicherheitselement nach Anspruch 1, **dadurch gekennzeichnet, dass** der Substratkörper (2) in Bereichen, in denen die Druckschicht (8) aufgebracht ist, eine lichtabsorbierende Vorderseite (4) aufweist.

3. Sicherheitselement nach einem der obigen Ansprüche, **dadurch gekennzeichnet, dass** zwischen der Druckschicht (8) und dem Substratkörper (2) eine Hintergrundschicht (13) angeordnet ist, deren zur Druckschicht (8) hin weisende Seite lichtabsorbierend, zum Beispiel schwarz ist.

4. Sicherheitselement nach einem der obigen Ansprüche, **dadurch gekennzeichnet, dass** die Druckschicht (8) ein wässriges, UV-härtendes oder lösemittelbasiertes Bindemittel (14) umfasst und besonders bevorzugt oxidativ trocknende Öle aufweist.

5. Sicherheitselement nach einem der obigen Ansprüche, **dadurch gekennzeichnet, dass** die Druckschicht (8) eine erste Teildruckschicht (20) und eine darüber liegende zweite Teildruckschicht (22) aufweist, wobei die erste Teildruckschicht (20) die ersten Pigmente (10) und die zweite Teildruckschicht (22) die zweiten Pigmente (12) umfasst.

6. Sicherheitselement nach Anspruch 5, **dadurch gekennzeichnet, dass** die erste Teildruckschicht (20) ein erstes Bindemittel (24) und die zweite Teildruckschicht (22) ein anderes, zweites Bindemittel (26) aufweist.

7. Sicherheitselement nach einem der Ansprüche 5 oder 6, **dadurch gekennzeichnet, dass** die Druckschicht (8) über der zweiten Teildruckschicht (22) eine dritte Teildruckschicht und eine darüber liegende vierte Teildruckschicht aufweist, wobei die dritte Teildruckschicht dritte Pigmente und die vierte Teildruckschicht vierte Pigmente umfasst.

8. Sicherheitselement nach einem der obigen Ansprüche, **dadurch gekennzeichnet, dass** der erste Betrachtungswinkelbereich eine senkrechte Betrachtungsrichtung (16) und der zweite Betrachtungswinkelbereich eine schräge Betrachtungsrichtung (18) von 45° zur Oberfläche des Substratkörpers umfasst.

9. Sicherheitselement nach einem der obigen Ansprüche, **dadurch gekennzeichnet, dass** die ersten Pigmente (10) und die zweiten Pigmente (12) eine maximale Abmessung von 50 µm haben.

10. Sicherheitselement nach einem der obigen Ansprüche, **dadurch gekennzeichnet, dass** die ersten Pigmente (10) ein Reflexionsmaximum im ersten Betrachtungswinkelbereich von 400 bis 470 nm und im zweiten Betrachtungswinkelbereich von 320 bis 380 nm haben.

11. Sicherheitselement nach einem der obigen Ansprüche, **dadurch gekennzeichnet, dass** die zweiten Pigmente (12) ein Reflexionsmaximum im ersten Betrachtungswinkelbereich von 700 bis 770 nm und im zweiten Betrachtungswinkelbereich von 620 bis 680 nm haben.

12. Sicherheitselement nach einem der obigen Ansprüche, **dadurch gekennzeichnet, dass** die Druckschicht (8) eine Schichtdicke von 2 µm bis 20 µm, besonders bevorzugt von 1 µm bis 4 µm, aufweist.

13. Sicherheitselement nach einem der obigen Ansprüche, **dadurch gekennzeichnet, dass** der Druckschicht (8) ein Blaulichtabsorber in einer Konzentration von 0.5 bis 10% zugesetzt ist.

14. Sicherheitselement nach einem der obigen Ansprüche, **dadurch gekennzeichnet, dass** über der Druckschicht (8) eine transparente Schicht (27) aufgebracht ist, die einen Blaulichtabsorber in einer Konzentration von 0.5 bis 10% enthält.

15. Wertdokument, wie eine Banknote, ein Scheck, eine Kredit- oder sonstige Zahlungskarte, eine Ausweiskarte oder dergleichen, mit einem optisch variablen Sicherheitselement (1) nach einem der Ansprüche 1 bis 14.

16. Verfahren zur Herstellung eines optisch variablen Sicherheitselements (1) nach einem der Ansprüche 1 bis 14, bei dem
- ein Substratkörper (2), der eine Vorderseite (4) und eine Rückseite (6) hat, bereitgestellt wird, und
- eine Druckschicht (8), die erste Pigmente (10) und zweite Pigmente (12) enthält, auf die Vorderseite (4) des Substratkörpers (2) aufgebracht wird, wobei
- die ersten Pigmente (10) vernetzte, cholesterische Flüssigkristalle aufweisen, wobei eine erste Farbe in einem ersten Betrachtungsrichtungswinkelbereich erzeugt wird und die ersten Pigmente (10) in einem zweiten Betrachtungswinkelbereich transparent sind,
**dadurch gekennzeichnet, dass**
- die zweiten Pigmente (12) vernetzte, cholesterische Flüssigkristalle aufweisen, wobei eine zweite, andere Farbe im zweiten Betrachtungswinkelbereich erzeugt wird und die zweiten Pigmente (12) im ersten Betrachtungswinkelbereich transparent sind, sodass von den ersten Pigmenten (10) und den zweiten Pigmenten (12) in Kombination ein Farbkippeffekt erzeugt wird, und
- unter der Druckschicht (8) ein lichtabsorbierender Untergrund vorgesehen
wird.
